# EUROPÄISCHE PATENTSCHRIFT

(11) **EP 1 368 993 B1**
(45) Veröffentlichungstag und Bekanntmachung des Hinweises auf die Patenterteilung: **15.12.2004**
(21) Anmeldenummer: 02722143.1
(22) Anmeldetag: 27.02.2002
(51) Int. Cl.: H05B 3/74

(54) **KERAMISCHES KOCHSYSTEM MIT GLASKERAMIKPLATTE, ISOLATIONSSCHICHT UND HEIZELEMENTEN**
CERAMIC COOKING SYSTEM WITH GLASS CERAMIC PLATE, INSULATION LAYER AND HEATING ELEMENTS
SYSTEME DE CUISSON CERAMIQUE A PLAQUE VITROCERAMIQUE, COUCHE D'ISOLATION ET ELEMENTS CHAUFFANTS

(30) Priorität: 06.03.2001 DE 10110793
(43) Veröffentlichungstag der Anmeldung: 10.12.2003
(73) Patentinhaber: SCHOTT AG, 55122 Mainz (DE)
(72) Erfinder: WERMBTER, Karsten, 55257 Budenheim (DE); KÖBRICH, Holger, 65439 Flörsheim (DE)
(74) Vertreter: Fleck, Hermann-Josef, Dr.-Ing.
(86) Internationale Anmeldenummer: PCT/EP2002/002062
(87) Internationale Veröffentlichungsnummer: WO 2002/078398

(56) Entgegenhaltungen:
- DE-C- 19 906 963
- US-A- 6 037 572

## Beschreibung

Die Erfindung betrifft ein keramisches Kochsystem mit einer Glaskeramikplatte, die auf ihrer Unterseite eine Isolationsschicht mit Heizelementen zur direkten Beheizung der Glaskeramikplatte trägt.

Diese keramischen Kochsystem mit einer direkten Beheizung der Glaskeramikplatte zeichnen sich durch hohe Ankochleistung aus und haben gegenüber der Beheizung mittels Strahlungsheizkörper bezüglich Effizienz und Designmöglichkeiten Vorteile.

Keramische Kochsysteme bestehen aus einer ebenen Glaskeramikplatte, auf dessen Oberseite sich das zu beheizende Kochgefäß abgestellt wird. Die Glaskeramikplatten umfassen oxidische und nicht oxidische Keramiken, wie der WO 00/15005, der FR.2 744 116, der EP 0 861 014 A1 und der US 6,037,572 zu entnehmen ist.

Zur elektrischen Isolation wird zwischen der Glaskeramikplatte und den Heizelementen eine Isolationsschicht für die elektrische Isolation aufgebracht. Als Material für diese Isolationsschicht eignen sich Stoffe mit hohen elektrischem Isolationswert, vor allem Stoffsysteme AL₂O₃ - SiO₂ - MgO mit Werkstoffen wie Korrund, Mullit, Periklas, Spinell und Cordierit sowie ZrO₂

Auf der Isolationsschicht werden die Heizelemente aufgebracht. Als Heizelemente können dünne Schichten vollflächig durch Sputtern oder im CVD-Verfahren vorgesehen werden, wobei insbesondere SnO₂ verwendet wird, wie die WO 00/18189 zeigt.

Eine weitere Möglichkeit besteht in dem Aufbringen von Dickschicht-Leiterbahnen aus Silber-Palladium-Legierungen im Siebdruckverfahren, wie aus der EP 0 861 014 A1 und der EP 0 069 218 A1 zu entnehmen ist.

Bei derartigen keramischen Kochsystemen bereitet die Aufbringung der Isolationsschicht auf der Unterseite der Glaskeramikplatte Schwierigkeiten, denn diese muss nicht nur sehr fest an der Glaskeramikplatte haften, sie muss auch eine hohe elektrische Isolationswirkung bei guter Wärmeleitfähigkeit besitzen. Dies bedingt in der Regel einen nicht voll befriedigenden Kompromiss.

Es sind als Dickschicht aufgetragene Isolationsschichten nur ein keramisches Kochsystem aus AL₂O₃, ZrO₂, MgO bekannt, die eine hohe Isolationswirkung haben. Da sie einen wesentlich größeren Ausdehnungskoeffizienten als die Glaskeramikplatte aufweisen, ergeben sich gerade während des Aufheizens große Spannungen in der Isolationsschicht, die zu einem teilweisen Lösen der Haftung an der Glaskeramikplatte führen können.

Werden für die Isolationsschicht besser an der Glaskeramikplatte haftende und einen niedrigeren Ausdehnungskoeffizienten aufweisende Materialien, wie Mullit, SiO₂ oder Cordierit, verwendet, dem muss aus Isolationsgründen eine dickere Schicht aufgetragen werden, die dann zudem zu höherem Wärmeübertragungsverlust und Festigkeitseinbußen führt.

Es ist Aufgabe der Erfindung, ein keramisches Kochsystem der eingangs er-wähnten Art zu schaffen, bei dem eine als Dickschicht ausgebildete Isolation verwendet werden kann, ohne ein teilweises Lösen derselben von der Unterseite der Glaskeramikplatte befürchten und hohen Wärmeübergangsverlust in Kauf nehmen zu müssen.

Diese Aufgabe wird nach der Erfindung dadurch gelöst, dass zum besseren Verbund zwischen der Glaskeramikplatte und der Isolationsschicht die Unterseite der Glaskeramikplatte eine Feinstruktur mit Strukturelementen aufweist, die eine Länge zwischen 10 und 250 µm und eine Höhe zwischen 1 und 100 µm besitzen und zumindest teilweise Hinterschnitte zur Verzahnung mit der Isolationsschicht bilden.

Durch die Feinstruktur auf der Unterseite der Glaskeramikplatte und die Ausbildung der Strukturelemente wird trotz Vergrößerung der Verbindungsfläche zwischen der Glaskeramikplatte und der Isolationsschicht aufgrund der durch die Strukturelemente erreichten Verzahnung die Haftung auch beim Aufheizen und den dabei auftretenden mechanischen Spannungen wesentlich verbessert, so dass das Auftreten von Luftbrücken durch teilweises Lösen der Isolationsschicht sicher vermieden ist.

Nach einer Weiterbildung kann dabei vorgesehen sein, dass die Feinstruktur einer rasterförmigen Noppen-Struktur überlagert ist, die aus Gründen besserer Formstabilität der Glaskeramikplatte gewählt wird.

Die Verbesserung der Haftung lässt sich dabei sowohl dadurch erreichen, dass die Strukturelemente der Feinstruktur einstückig mit der Glaskeramikplatte ausgebildet ist, als auch dadurch, dass die Feinstruktur durch getrennte, auf die Glaskeramikplatte aufgebrachte Strukturelement gebildet ist. Dabei ist im letzteren Fall vorgesehen, dass die Strukturelemente aus keramischem Pulver, wie AL₂O₃, SiO₂, MgO, Spinell, bestehen, das optional mit metalloxidischen Zusätzen, wie TiO₂ und Alkalien, wie Na, versetzt ist, sowie dass die Strukturelemente spharoidisch, kantige und unregelmäßige Formen aufweisen.

Gute Ergebnisse werden mit einer Ausgestaltung dadurch erreicht, dass die Länge der Strukturelemente vorzugsweise zwischen 40 und 100 µm und die Höhe zwischen 20 und 60 µm gewählt ist.

Die Erfindung wird anhand von in der Zeichnung im Schnitt dargestellten Ausführungsbeispiel näher erläutert. Es zeigen:
- Fig. 1: ein Kochsystem, bei dem die Glaskeramikplatte auf der Unterseite eine einstückige Feinstruktur aufweist,
- Fig. 2: ein Kochsystem, bei dem die Feinstruktur auf der Unterseite der Glaskeramikplatte durch aufgebrachte Strukturelemente gebildet ist, und
- Fig. 3: ein Kochsystem, bei dem die Feinstruktur einer Noppen-Struktur auf der Unterseite der Glaskeramikplatte überlagert ist.

Die Fig. 1 zeigt einen schematischen Teilabschnitt eines keramischen Kochsystems, der in den Abmessungen nicht den tatsächlichen Gegebenheiten entspricht sondern nur zur Erläuterung der Erfindung dient.

Die Glaskeramikplatte 10 hat nach wie vor eine ebene Oberseite zum Aufstellen des Kochgefäßes. Die Unterseite 11 ist jedoch mit einer Feinstruktur 12 versehen, die durch Strukturelemente 13 gebildet sind, die durch Erhöhungen und/oder Vertiefungen der Oberflächenebene erzeugt werden. Diese Strukturelemente 13 weisen parallel zur Oberseite der Glaskeramiklatte 10 eine Länge L und senkrecht dazu eine Höhe H auf. Dabei gilt die Länge L in allen Richtungen und die Höhe H sowohl für Vertiefungen als auch für Erhöhungen. Die Strukturelemente 13 haben unterschiedliche Formen und bilden zumindest teilweise Hin-terschnitte, damit sich die aufgebrachte Isolationsschicht 20 mit der Feinstruktur 12 und damit der Glaskeramikplatte 10 verzahnen kann. Die der Glaskeramikplatte 10 abgekehrte Unterseite der Isolationsschicht 20 trägt das oder die Heizelemente, welche durch aufgebrachte Dickschicht-Leiterbahnen 30 ge-bildet sind.

Wie am Ausführungsbeispiel nach Fig. 2 gezeigt ist, kann die Feinstruktur 12 auch durch getrennte Strukturelemente 13 gebildet werden, die auf der ebenen Unterseite 11 der Glaskeramikplatte 10 aufgebracht sind. Auch hier werden unregelmäßige Formen für die Strukturelemente 13 verwendet, die eine teilweise Verzahnung zwischen Isolationsschicht 20 und Feinstruktur 12 und damit Glas-keramikplatte 10 zulassen.

Wie anhand des Ausführungsbeispiels nach Fig. 3 gezeigt ist, kann die Feinstruktur 12 auch einer mit einer rasterförmigen Noppen-Struktur 15 versehenen Unterseite 11 einer Glaskeramikplatte 10 überlagert werden. Dabei sind im gezeigten Ausführungsbeispiel getrennte Strukturelemente 13 verwendet. Die Noppen-Struktur 15 ist einstückig mit der Glaskeramikplatte 10 hergestellt.

Für die Länge L haben sich Abmessungen zwischen 10 und 250 µm und für die Höhe H zwischen 10 und 100 µm als geeignet erwiesen, vorzugsweise werden Längen L zwischen 40 und 100 µm und Höhen H zwischen 20 und 60 µm gewählt.

Die Formen der Strukturelemente 13 können beliebig sein und sphäroidisch, kantig und unregelmäßig sein.

Werden getrennte Sturkturelemente 13 auf die Unterseite 11 der Glaskeramikplatte 10 aufgebracht, dann werden keramische Pulver, wie AL₂O₃, SiO₂, MgO und Spinell bevorzugt, die mit metalloxidischen Zusätzen, wie TiO₂ und Alkalien, wie Na, versetzt sind.

## Patentansprüche

1. Keramisches Kochsystem mit einer Glaskeramikplatte, die auf ihrer Unterseite eine Isolationsschicht mit Heizelementen zur direkten Beheizung der Glaskeramikplatte trägt,
**dadurch gekennzeichnet,**
**dass** zum besseren Verbund zwischen der Glaskeramikplatte (10) und der Isolationsschicht (20) die Unterseite (11) der Glaskeramikplatte (10) eine Feinstruktur (12) mit Strukturelementen (13) aufweist, die eine Länge (L) zwischen 10 und 250 µm und eine Höhe (H) zwischen 1 und 100 µm besitzen und zumindest teilweise Hinterschnitte zur Verzahnung mit der Isolationsschicht (20) bilden.

2. Kochsystem nach Anspruch 1,
**dadurch gekennzeichnet,**
**dass** die Feinstruktur (12) einer rasterförmigen Noppen-Struktur (15) überlagert ist.

3. Kochsystem nach Anspruch 1 oder 2,
**dadurch gekennzeichnet,**
**dass** die Strukturelemente (13) der Feinstruktur (12) einstückig mit der Glaskeramikplatte (10) ausgebildet ist.

4. Kochsystem nach Anspruch 1 oder 2,
**dadurch gekennzeichnet,**
**dass** die Feinstruktur (12) durch getrennte, auf die Glaskeramikplatte (10) aufgebrachte Strukturelement (13) gebildet ist.

5. Kochsystem nach Anspruch 4,
**dadurch gekennzeichnet,**
**dass** die Strukturelemente (13) aus keramischem Pulver, wie AL₂O₃, SiO₂, MgO, Spinell, bestehen.

6. Kochsystem nach Anspruch 5,
**dadurch gekennzeichnet,**
**dass** das keramische Pulver mit metalloxidischen Zusätzen, wie TiO₂ und Alkalien, wie Na, versetzt ist.

7. Kochsystem nach einem der Ansprüche 1 bis 6,
**dadurch gekennzeichnet,**
**dass** die Strukturelemente (13) sphäroidische, kantige und unregelmäßige Formen aufweisen.

8. Kochsystem nach einem der Ansprüche 1 bis 7,
**dadurch gekennzeichnet,**
**dass** die Länge (L) der Strukturelemente (13) vorzugsweise zwischen 40 und 100 µm und die Höhe (H) zwischen 20 und 60 µm gewählt ist.

## Claims

1. Ceramic cooking system having a glass-ceramic plate which, on its underside, bears an insulation layer with heating elements for direct heating of the glass-ceramic plate, **characterized in that** to improve the bonding between the glass-ceramic plate (10) and the insulation layer (20), the underside (11) of the glass-ceramic plate (10) has a fine structure (12) with structure elements (13) which have a length (L) of between 10 and 250 µm and a height (H) of between 1 and 100 µm and which at least in part form undercuts for toothed meshing with the insulation layer (20).

2. Cooking system according to Claim 1, **characterized in that** the fine structure (12) is superimposed on a grid-like stud structure (15).

3. Cooking system according to Claim 1 or 2,
**characterized in that** the structure elements (13) of the fine structure (12) are formed integrally with the glass-ceramic plate (10).

4. Cooking system according to Claim 1 or 2,
**characterized in that** the fine structure (12) is formed by separate structure elements (13) applied to the glass-ceramic plate (10).

5. Cooking system according to Claim 4, **characterized in that** the structure elements (13) consist of ceramic powder, such as Al₂O₃, SiO₂, MgO, spinel.

6. Cooking system according to Claim 5, **characterized in that** the ceramic powder is mixed with metal-oxide additions, such as TiO₂, and alkali metals, such as Na.

7. Cooking system according to one of Claims 1 to 6, **characterized in that** the structure elements (13) adopt spheroidal, angular and irregular shapes.

8. Cooking system according to one of Claims 1 to 7, **characterized in that** the length (L) of the structure elements (13) is preferably selected to be between 40 and 100 *µ*m, and the height (H) is preferably selected to be between 20 and 60 µm.

## Revendications

1. Système de cuisson céramique équipé d'une plaque vitrocéramique, qui porte sur sa face inférieure une couche isolante avec des éléments chauffants pour le chauffage direct de la plaque vitrocéramique,
**caractérisé en ce que**
pour assurer une meilleure liaison entre la plaque vitrocéramique (10) et la couche isolante (20), la face inférieure (11) de la plaque vitrocéramique (10) présente une fine structure (12) avec des éléments structurels (13), qui possèdent une longueur (L) entre 10 et 250 µm et une hauteur (H) entre 1 et 100 µm et forment au moins en partie des contre-dépouilles pour s'imbriquer dans la couche isolante (20).

2. Système de cuisson selon la revendication 1,
**caractérisé en ce que**
la fine structure (12) est superposée à une structure de boutons (15) en forme de réseau.

3. Système de cuisson selon la revendication 1 ou 2,
**caractérisé en ce que**
les éléments structurels (13) de la fine structure (12) sont formés d'un seul tenant avec la plaque vitrocéramique (10).

4. Système de cuisson selon la revendication 1 ou 2,
**caractérisé en ce que**
la fine structure (12) est formée par des éléments structurels séparés (13) appliqués sur la plaque vitrocéramique (10).

5. Système de cuisson selon la revendication 4,
**caractérisé en ce que**
les éléments structurels (13) sont constitués d'une poudre céramique, notamment AL₂O₃, SiO₂, MgO et des spinelles.

6. Système de cuisson selon la revendication 5,
**caractérisé en ce que**
la poudre céramique est mélangée à des additifs d'oxydes métalliques, tels que TiO₂, et à des alcalis, tels que Na.

7. Système de cuisson selon l'une quelconque des revendications 1 à 6,
**caractérisé en ce que**
les éléments structurels (13) présentent des formes sphéroïdes, à arêtes vives et irrégulières.

8. Système de cuisson selon l'une quelconque des revendications 1 à 7,
**caractérisé en ce que**
la longueur (L) des éléments structurels (13) est choisie de préférence entre 40 et 100 µm et la hauteur (H) entre 20 et 60 µm.
